# FASCICULE DE BREVET EUROPEEN

(11) **EP 0 295 975 B1**
(45) Date de publication et mention de la délivrance du brevet: **04.03.1992**
(21) Numéro de dépôt: 88401192.5
(22) Date de dépôt: 17.05.1988
(51) Int. Cl.: C23C 4/02, C23C 28/00, C25D 15/02

(54) **Pièces de machine thermique en alliage comportant un revêtement protecteur métallocéramique**
Legiertes Maschinenteil für Wärmekraftmaschine mit einer metallkeramischen Schutzschicht
Alloy parts for heat engine with metallo-ceramic protective layer

(30) Priorité: 26.05.1987 FR 8707372
(43) Date de publication de la demande: 21.12.1988
(73) Titulaire: SOCIETE NATIONALE D'ETUDE ET DE CONSTRUCTION DE MOTEURS D'AVIATION, "S.N.E.C.M.A.", F-75015 Paris (FR); ASSOCIATION POUR LA RECHERCHE ET LE DEVELOPPEMENT DES METHODES ET PROCESSUS INDUSTRIELS (ARMINES), F-75272 Paris Cédex 06 (FR)
(72) Inventeur: Fayeulle, Dominique Michel Maurice, F-94220 Charenton Le Pont (FR); Henon, Jean-Paul, F-78000 Versailles (FR); Morbioli, René Jean, F-91100 Corbeil (FR)
(74) Mandataire: Moinat, François

(56) Documents cités:
- WO-A-82/00162
- FR-A- 2 571 386
- US-A- 4 576 874
- US-A- 4 590 090
- PATENT ABSTRACTS OF JAPAN, vol. 4, no. 174 (C-33)[656], 2 décembre 1980, page 133 C 33; & JP-A-55 115 972 (TOKYO SHIBAURA DENKI K.K.) 06-09-1980

## Description

La présente invention concerne des pièces de machine thermique constituées en un alliage présentant de bonnes propriétés de résistance mécanique et de tenue aux hautes températures, comportant un revêtement protecteur et notamment des pièces de turbomachine en superalliage, notamment à base de nickel, comportant un revêtement de protection contre la corrosion/oxydation.
Elle concerne également un procédé de réalisation dudit revêtement protecteur sur lesdites pièces.

La recherche de hautes performances dans le développement des turbomachines et en particulier dans les applications aéronautiques a conduit à des températures de fonctionnement toujours plus élevées en même temps que la rationalisation de l'exploitation des matériels impose d'accroître la durée de vie des pièces et il en est résulté la mise au point de nombreuses solutions concernant les revêtements de protection contre l'oxydation/corrosion pour les pièces de turbomachine soumises à de hautes températures.

US-A-4 328 285 fournit l'exemple de pièces de turbine à gaz en superalliage, protégées par une sous-couche métallique, de composition du type M Cr Al Y, M désignant Fe, Ni, Co ou un mélange de ces métaux, appliqée par projection à la flamme plasma et suivie d'un revêtement à base de céramique comportant de l'oxyde de zirconium et au moins 15 % en poids d'oxyde de cérium, également obtenu par projection à la flamme plasma.

US-A 4 248 940 fournit un autre exemple de revêtement pour pièces en superalliage formant barrière thermique, obtenu par projection à la flamme plasma et à partir d'un mélange de poudres comprenant un matériau d'accrochage du type M Cr Al Y, M désignant Fe, Ni, Co ou un mélange de ceux-ci et un matériau de type céramique à base d'oxyde de zirconium stabilisé par un autre oxyde, le revêtement comportant un pourcentage croissant de céramique à partir du substrat.

US-A-4 576 874 décrit en outre un procédé de réalisation d'un revêtement protecteur sur une aube de turbine comprenant : l'application d'une sous-couche de type M Cr Al Y soit par projection plasma soit par dépôt ionique ou par faisceau d'électrons puis un chauffage de la pièce à une température d'au moins 650°C et l'application d'un revêtement céramique par projection plasma.

Toutefois, aucune solution connue antérieure ne donne entière satisfaction, en fonction des conditions particulières d'utilisation et compte-tenu d'exigences croissantes de tenue en service et d'amélioration des propriétés d'isolation thermique et de résistance aux différents agents combinés d'oxydation et de corrosion de diverses natures. Un phénomène particulièrement sensible a été observé et qui peut être décrit comme l'apparition et la propagation de criques ou fissures sous l'effet de contraintes qui se développent dans le revêtement et ont une origine, en particulier, thermique.

D'autres machines thermiques, notamment dans les applications des moteurs à cycle Diesel, comportent également des pièces pour lesquelles l'amélioration de la tenue en service conduit à prévoir un revêtement protecteur.

Le but de l'invention est ainsi d'obtenir une structure améliorée du revêtement au moyen de l'application d'un procédé amélioré de réalisation. Cette structure obtenue par l'invention vise en particulier à modifier le mode de rupture observé sur le revêtement dans des conditions critiques de fonctionnement des pièces revêtues.

Ledit procédé de réalisation d'un revêtement protecteur contre la corrosion/oxydation sur une pièce de machine thermique est remarquable en ce qu'il comprend les étapes suivantes :
a) - dépôt électrophorétique d'une structure métallique dans des conditions déterminées de manière à obtenir une forme cellulaire pour ladite structure, c'est-à-dire présentant des cellules d'une taille déterminée et à répartition régulière ;
b) - traitement de consolidation, dans des conditions de température et de durée connues en soi pour l'application à l'alliage de pièce , de manière à obtenir une composition modifiée de ladite structure métallique obtenue à l'étape (a) du procédé et une liaison de ladite structure métallique avec ledit substrat en alliage ;
c) - projection de type atmosphérique à la flamme plasma d'une poudre à base de céramique, de manière à constituer le revêtement protecteur complet.

Pour chaque application particulière, les paramètres, à chaque étape, sont définis conformément aux caractéristiques énoncées.

Avantageusement, le traitement de consolidation peut consister en une opération de frittage éventuellement réactif ou une métallisation, notamment en phase vapeur.

Dans l'application avantageuse à une pièce de turbomachine en superalliage, ladite structure métallique a une composition de type M Cr Al Y, M désignant un métal choisi dans le groupe formé par nickel, cobalt, fer ou un mélange de ceux-ci avec adjonction éventuelle de tantale. Le revêtement protecteur de pièce de machine thermique en alliage conforme à l'invention procure des avantages significatifs de durée de vie et de tenue en service améliorées. Un essai d'explication du phénomène observé peut être amorcé à partir des essais effectués. Les figures 1a, 1b, et 1c donnent une représentation schématique vue en section d'un substrat 1a revêtu selon une technique antérieure avec sous-couche métallique 1b et couche externe céramique 1c obtenues par projection à la flamme plasma. A partir de l'amorçage d'une fissure critique 2 montrée à la figure 1b, en poursuivant l'application de chocs thermiques représentatifs des conditions de fonctionnement d'une pièce revêtue, la figure 1c montre l'apparition d'une rupture du revêtement à partir de la propagation de ladite fissure 2. Les figures 2a, 2b, 2c, donnent une représentation schématique analogue à celle des figures 1a, 1b et 1c pour un substrat 2a revêtu, conforme à l'invention, dans lequel la structure métallique 2b obtenue par dépôt électrophorétique présente la forme cellulaire recherchée, à taille contrôlée des cellules.
A la suite de chocs thermiques, une fissure critique 2 est également amorcée, comme visible à la figure 2b. Mais l'analogie s'arrête là, car l'invention permet d'obtenir un mécanisme de fissuration différent. Comme représenté à la figure 2c, on observe d'une part en 3 une déviation de la fissure qui n'a plus, comme sur la figure 1c représentant la technique antérieure, une propagation dans une direction parallèle à la surface du revêtement ou aux plans des différentes interfaces métal/céramique. Enfin, on observe en 4 un arrêt de propagation de la fissure au niveau d'un élément de structure cellulaire métallique plus résistant à la fissuration. Cette ébauche d'explication reste toutefois partielle et d'autres avantages de la structure du revêtement conforme à l'invention conduisant à une amélioration des résultats doivent être soulignés. La modification du mode de rupture est également obtenue grâce à une amélioration de l'adhérence mécanique à l'interface métal/céramique, la structure cellulaire favorisant notamment une interpénétration entre les deux couches. En outre, à l'interface céramique/métal la structure obtenue induit une modification de la répartition des contraintes d'où il résulte,non seulement, comme exposé ci-dessus, des propriétés particulières de propagation de fissure, mais également et de manière avantageuses, des conditions particulières d'apparition ou amorçage desdites fissures ou criques induisant notamment leur retard. Selon les applications de l'invention, une structure du type représenté aux figures 2a, 2b et 2c peut être recherchée ou dans certains cas, une structure du type représenté à la figure 2d dlans laquelle la structure cellulaire métallique 2b affleure à la surface externe du revêtement protecteur final obtenu.
D'autres caractéristiques et avantages de l'invention seront mieux compris à la lecture qui va suivre de la description d'exemples de réalisation et d'essais effectués, en référence aux dessins annexés sur lesquels:
- les figures 1a, 1b et 1c concernant une technique antérieure ont été précédemment décrites ainsi que les figures analogues 2a, 2b, 2c et 2d montrant un résultat avantageux de l'invention ;
- les figures 3a, 3b représentent des éprouvettes utilisées pour effectuer des essais de tenue de revêtement protecteur sur pièce en superalliage conforme à l'invention ;
- Les figures 4, 5 et 6 représentent des courbes de variation de masse de poudre déposée en fonction de divers paramètres de dépôt électrophorétique ;
- la figure 7 est un schéma de structure cellulaire obtenue après dépôt électrophorétique ;
- Les figures 7a et 7b sont des schémas de structure du revêtement final obtenu ;
- les figures 8a, 8b, 8c, 8d montrent des photos en microscopie électronique à balayage de structures différentes obtenues selon les valeurs de paramètres du dépôt électrophorétique ;
- les figures 9a, 9b montrent deux photos prises en microscopie électronique à balayage de structures obtenues après traitement de consolidation du dépôt électrophorétique et les figures 9c et 9d montrent les détails de la liaison entre la couche déposée et le substrat ;
- la figure 10 montre une photo prise en microscopie électronique à balayage d'une structure de revêtement final obtenu selon l'invention et la figure 10a montre un détail agrandi de la figure 10 ;
- la figure 11 représente schématiquement un cycle thermique appliqué à une éprouvette d'essai revêtue selon l'invention ;
- la figure 12 représente schématiquement les résultats d'essais de tenue aux chocs thermiques réalisés selon le cycle de la figure 11.

Des éprouvettes 10 et 11 représentées aux figures 3a et 3b sont utilisées pour réaliser un revêtement protecteur conforme à l'invention. Dans cet exemple, le matériau de base des éprouvettes 10 et 11 est un superalliage à base de nickel dont la composition en pourcentages pondéraux est indiqué ci-après :
C 0,05-0,15; Si 1 maximum; Mn 1 maximum; Cr 20,5-23,0; Fe 17,0-20,0; Mo 8,0-10,0; Co 0,50-2,50; W 0,20-1,0 et Ni complément à 100.

Après une préparation, d'un genre connu en soi, comportant uniquement un polissage et un nettoyage, une éprouvette, telle que 10 ou 11, est montée dans un dispositif connu en soi permettant d'effectuer un dépôt électrophorétique, ladite éprouvette étant montée en position de cathode.

Dans l'exemple, le bain utilisé est à base de méthanol CH₃ OH, l'électrolyte est le chlorure d'aluminium Al₂ Cl₆. Diverses concentrations d'électrolyte ont été testées, notamment à 0,5g/l et la concentration est restée inférieure à 1,5g/l. La poudre à déposer, du type M Cr Al Y correspond dans l'exemple à la composition pondérale suivante :
Cr 21; Al 8,5 ; Y 0,6 ; Ta 5,7 et Ni complément et est constituée de particules sphériques dont le diamètre est compris entre 45 µm et 75 µm.

Diverses quantités de poudre, entre 1500 et 2000 g/l ont également été testées et de bons résultats sont obtenus en utilisant 2000 g/l.

Le champ électrique appliqué reste inférieur à une valeur de 2500 V. cm⁻¹ et la densité de courant à une valeur inférieure à 100 m A.cm⁻². La température du bain est maintenue à une température comprise entre 15 et 35 °C et de bons résultats sont obtenus à une température ambiante comprise entre 18 et 21°C. Au cours du dépôt électrophorétique, les différentes réactions chimiques peuvent être schématisées suivant le processus ci après :
- la mise en solution du chlorure d'aluminium dans le méthanol donne lieu aux réactions :
a) avec l'eau résiduelle contenue dans le méthanol $\text{AL₂Cl₆ + 6H₂0 → 2 [ Al(OH)₃ ] + 6H Cl}$
b) avec le méthanol
   Une première ionisation : $\text{Al₂ Cl₆ + 6 CH₃OH → 2 [ AlCl₂ 0CH₃ ] + 4 CH₃0H + 2 H Cl}$ Une deuxième ionisation : $\text{AL₂ Cl₆ + 6 CH₃OH → 2 [ AlCl(OCH₃)₂ ] + 2 CH₃OH + 4 H CL}$ Une troisième ionisation (éventuelle) : $\text{Al₂ Cl₆ + 6 CH₃OH → 2 [ Al(OCH₃)₃ ] + 6HCl}$
le méthanol et l'acide chlorhydrique vont dans ces conditions réagir pour donner un dégagement gazeux de chlorure de methyl CH₃ Cl (effet catalyseur de Al₂ Cl₃) ;
- lors de l'introduction de la poudre MCrAlY, l'hydroxyde d'aluminium, l'alkoxyde d'aluminium et les chloroalkoxydes d'aluminium viennent s'adsorber en surface du MCrAlY pour engendrer une densité surfacique de charge ;
- après l'application du champ électrique, une électrophorèse et une électrolyse simultanées se produisent ; dans les conditions et paramètres de réalisation indiqués, la tension entre les électrodes correspond à la tension fournie par le générateur et, simultanément au dépôt de poudre M Cr Al Y sur la surface de la cathode constituée par la pièce ou éprouvette 10 ou 11 à revêtir, il se produit également un dégagement d'hydrogène à la cathode.

Dans les conditions indiquées qui ont été déterminées, le dépôt obtenu présente une structure cellulaire provoquée par ledit dégagement d'hydrogène.
Une répartition régulière des cellules est obtenue dans les conditions indiquées et la taille des cellules peut être ajustée en fonction de la structure souhaitée, selon l'application particulière envisagée, en faisant varier certains paramètres de l'opération de dépôt électrophorétique, notamment la valeur du champ électrique ou de la température.

La figure 4 représente des courbes de variation de la masse de poudre déposée en mg/cm2, reportée en ordonnées, en fonction du temps de dépôt en secondes, reporté en abcisses, pour des conditions fixées de température à 23°C, de concentration d'électrolyte à 1g/l, d'apport de poudre M Cr Al Y à 2000 g/l et selon la valeur du champ électrique indiquée ci-après :
- 54 V. cm ⁻¹pour la courbe 4 A
- 108 V. cm⁻¹pour la courbe 4 B
- 180 V. cm⁻¹pour la courbe 4 C
- 360 V. cm⁻¹pour la courbe 4 D
- 710 V. cm⁻¹pour la courbe 4 E

De manière analogue, la figure 5 représente des courbes de variation de la masse de poudre déposée en mg/cm2 reportée en ordonnées en fonction de la valeur du champ électrique appliqué en V. cm ⁻¹ reportée en abcisses pour les mêmes conditions de température, concentration d'électrolyte et quantité de poudre M Cr Al Y qu'à la figure 4 et selon le temps de dépôt retenu à savoir :
- 9 s pour la courbe 5 A,
- 15 s pour la courbe 5 B,
- 30 s pour la courbe 5 C,
- 60 s pour la courbe 5 D.

De manière analogue, la figure 6 représente des courbes de variation de la masse de poudre déposée en mg/cm² reportée en ordonnées en fonction de la température du bain en °C reportée en abcisses pour les mêmes conditions de concentration d'électrolyte et quantité de poudre M Cr AlY qu'aux figures 4 et 5, avec un temps de dépôt de 15 secondes et selon la valeur du champ électrique retenue, à savoir :
- 55 V. cm ⁻¹ pour la courbe 6 A
- 80 V. cm ⁻¹ pour la courbe 6 B
- 110V. cm ⁻¹ pour la courbe 6 C

La figure 7 montre une représentation schématique d'un exemple de structure cellulaire de la sous-couche métallique obtenue par dépôt électrophorétique selon l'invention. Une répartition régulière de cellules 12 est obtenue.

Les figures 8a, 8b, 8c, 8d montrent différents types de structure obtenus en faisant varier les paramètres du dépôt électrophorétique, notamment la valeur du champ électrique ou la température, les autres conditions étant fixées et le temps de dépôt, égal à 9 secondes étant identique.
Ainsi la structure de la figure 8a présente des petites cellules, de taille d_{c} inférieure à 100 µm et elle est obtenue à 8°C et 100 V.cm ⁻¹.

Par contre, la structure de la figure 8b présente de grosses cavités de taille d_{c} de l'ordre de 500 µm et elle est obtenue à 31°C et 130 V. cm ⁻¹.

De faibles densités de cellules peuvent également être obtenues et des variations d'épaisseur de couche selon la valeur du champ électrique. Ainsi la figure 8c montre une structure de dépôt monocouche d'une épaisseur de l'ordre de 50 µm, obtenu à 23°C et 20 V. cm⁻¹ alors que la figure 8d montre une structure relativement compacte de dépôt épais, de l'ordre de 500 µm d'épaisseur, obtenu à 23°C et 110 V. cm ⁻¹.

Le bain utilisé de méthanol avec un électrolyte de chlorure d'aluminium présente des avantages supplémentaires de permettre des temps de dépôts très courts, évitant l'échauffement du bain, d'éviter des dépôts parasites, la présence d'hydroxychlorure d'aluminium étant notamment inférieure à 1mg/cm². En outre, le séchage du dépôt à sa sortie du bain électrophorétique est immédiat par suite de la faible pression de vapeur du méthanol.

La recherche d'une tenue mécanique suffisante, entre autres, du dépôt électrophorétique de M Cr Al Y obtenu conduit à prévoir un traitement de consolidation de la structure cellulaire métallique revêtant les pièces en superalliage. Ledit traitement vise également à assurer au revêtement des propriétés satisfaisantes de protection chimique. Un mode de réalisation retenu est d'effectuer un traitement thermochimique d'aluminisation en phase vapeur. Les conditions de température et de durée de ce traitement déterminées pour le superalliage constituant le substrat de base des pièces à revêtir sont de pratique courante et ont été décrites notamment par FR-A 1433 497 et il n'est pas nécessaire de développer d'autres détails de mise en oeuvre qui sont connus.

Les figures 9a et 9b montrent deux photos prises en microscopie électronique à balayage d'éprouvettes ayant subi ce traitement d'aluminisation en phase vapeur. Pour la figure 9a, la durée a été de 1 heure à 1155°C. La structure initiale est préservée et la vue en coupe de l'éprouvette représentée à la figure 9c ainsi que le détail de la liaison entre le substrat et le dépôt représentée à la figure 9d montre l'absence de décollement et la bonne liaison avec le substrat. Pour la figure 9b, la durée a été de 3 heures à 1150 °C. Une bonne consolidation est également obtenue, mais le dépôt est légèrement moins poreux.
Le revêtement est complété par l'application d'un matériau céramique formant barrière thermique. Le constituant choisi est l'oxyde de zirconium Zr 0₂ dont la stabilité de phase est assurée par un autre oxyde mélangé. Dans l'exemple réalisé, la poudre utilisée comporte 8% de Y₂ O₃ en pourcentage pondéral mélangé à Zr 0₂, la granulométrie étant comprise entre 45 et 75 µm. Une projection de type atmosphérique à la flamme plasma dans les condition opératoires courantes pour ce genre d'application a été effectuée pour obtenir l'apport de matériau céramique dans le revêtement. Après projection de la céramique, la forme cellulaire initiale de la structure métallique consolidée est conservée. La figure 7a montre ainsi une représentation schématique d'une pièce obtenue après revêtement montrant en 10 le substrat en superalliage, en 12a la structure métallique à forme cellulaire et en 13 le matériau céramique. En fonction des applications particulières, une structure du type représenté à la figure 7a peut être recherchée ou dans certains cas, comme représenté à la figure 7b, la structure cellulaire métallique 12a est affleurante à la surface du revêtement obtenu après application du matériau céramique 13. La figure 10 montre une photo prise au microscope électronique à balayage montrant un exemple de réalisation conforme à l'invention et montrant le remplissage des cellules de la structure métallique par le matériau céramique et la figure 10a montre un détail agrandi. Différents essais de projection à la flamme plasma de la céramique concernée ont été mis en oeuvre avec succès en faisant varier la morphologie de la structure cellulaire de la sous-couche métallique utilisée, notamment avec des structures dont la taille des cellules est, soit d_{c} inférieur à 100 µm, soit d_{c} compris entre 100 et 300 µm, soit d_{c} supérieur à 300 µm.

Des essais ont été réalisés afin de tester la tenue à des conditions représentatives des conditions d'utilisation des pièces en superalliage revêtues. Un essai particulier et significatif concerne la tenue aux chocs thermiques. Il consiste à faire subir aux éprouvettes revêtues conformément à l'invention des cycles thermiques selon le cycle représenté à la figure 11 et se décomposant en 15 minutes à 1100°C suivi d'un refroidissement à l'air ambiant en 15 minutes.

La figure 12 schématise les résultats obtenus sur six éprouvettes. Deux éprouvettes témoins T1 et T2 ont été revêtues uniquement par projection à la flamme plasma d'une sous-couche métallique M Cr Al Y et d'une couche externe céramique alors que quatre éprouvettes E₁, E₂, E₃, E₄ ont reçu un revêtement conforme à l'invention. Une durée de vie nettement supérieure représentée sur la figure 12 par le nombre de cycles en ordonnées correspondent à chaque éprouvette. Sur les éprouvettes témoins T₁ et T₂ une fissuration et un décollement du revêtement céramique sont observés. L'éprouvette E₁ à une durée égale à celle de T₂ présente une faible fissuration mais pas de décollement. Les éprouvettes E₂ et E₃ ont une durée de vie supérieure à T₂ et à 2083 cycles (au lieu de 780 cycles pour T₂), E₃ présente de la fissuration mais pas de décollement. E₄ a été soumis à un cyclage thermique plus sévère comportant 8 minutes à 1100°C et 2 minutes de refroidissement forcé à l'air comprimé mais présente cependant une durée de vie supérieure à 2000 cycles. De ces résultats et des observations micrographiques effectuées, on a pu déduire que les buts visés sont atteints ; en particulier, la modification de la répartition des contraintes, notamment d'origine thermique, à l'interface entre la structure cellulaire métallique et la couche externe céramique a été obtenue. Comme noté précédemment, en référence aux figures 2a, 2b et 2c, la propagation de fissures est contrariée ou bloquée par la présence de cellules dans la sous-couche métallique mais il semble également qu'un niveau de contraintes plus faible obtenu à l'interface métal/céramique soit obtenu grâce à une ductilité améliorée de la structure metallique due à sa forme cellulaire. Il résulte de la structure cellulaire particulièrement une adaptation améliorée aux dilatations d'origine thermique et des points d'amorçage de rupture peuvent se présenter à l'interface métal/céramique de manière très dispersée permettant une répartition des contraintes à un niveau plus faible en chaque point. En fait le niveau de contraintes résultant des dilatations différentielles métal/céramique n'est plus déterminée par les dimensions des pièces revêtues mais par la taille et la répartition des cellules formées dans le revêtement. D'autres avantages ont été relevés résultant de la structure particulière du revêtement protecteur conforme à l'invention. En particulier, le pouvoir isolant thermique du revêtement est augmenté par suit de la présence de cellules dans la structure métallique qui sont remplies de matériau céramique. Par ailleurs, le traitement thermochimique d'aluminisation en phase vapeur appliqué selon l'invention en plus de la consolidation de la structure cellulaire métallique assure également la protection chimique excellente que procure ledit traitement.
D'autres exemples d'application ont également été mis en oeuvre en utilisant des plaquettes planes de 30X30X5 mm en superalliage et ont conduit aux mêmes bons résultats, ce qui montre que des pièces de superalliage de formes diverses peuvent être revêtues conformément à l'invention.

## Revendications

1. Procédé de réalisation d'un revêtement protecteur contre la corrosion/oxydation sur une pièce de machine thermique constituée en un alliage présentant de bonnes propriétés de résistance mécanique et de tenue aux hautes températures comprenant les étapes suivantes :
a) - dépôt électrophorétique d'une structure métallique dans des conditions déterminées de manière à obtenir une forme cellulaire pour ladite structure, c'est-à-dire présentant des cellules d'une taille déterminée et à répartition régulière ;
b) - traitement de consolidation, dans des conditions de température et de durée connues en soi pour l'application à l'alliage de pièce, de manière à obtenir une composition modifiée de ladite structure métallique obtenue à l'étape (a) du procédé et une liaison de ladite structure métallique avec ledit substrat en alliage ;
c) - projection de type atmosphérique à la flamme plasma d'une poudre à base de céramique, de manière à constituer le revêtement protecteur complet.

2. Procédé de réalisation d'un revêtement protecteur selon la revendication 1 dans lequel le traitement de consolidation effectué à l'étape (b) consiste en une opération de frittage éventuellement réactif.

3. Procédé de réalisation d'un revêtement protecteur selon la revendication 1 dans lequel le traitement de consolidation consiste en une opération de métallisation.

4. Procédé de réalisation d'un revêtement protecteur selon la revendication 1 appliqué à une pièce de turbomachine en superalliage à base de nickel dans lequel le dépôt effectué à l'étape (a) du procédé s'applique à une poudre de composition définie par les pourcentages pondéraux de ses éléments à savoir :
Cr : 21 ; Al : 8,5 ; Y : 0,6 ; Ta : 5,7 et Ni complément à 100 et dont le diamètre des particules est compris entre 45 µm et 75 µm et est soumis aux conditions suivantes de mise en oeuvre :
- bain : méthanol CH₃ OH
- électrolyte : chlorure d'aluminium Al₂ Cl₆, dans des concentrations ne dépassant pas 1,5 g/l ;
- poudre de ladite composition pondérale : entre 1500 et 2000 g/l ;
- champ électrique appliqué inférieur à 2500 V. cm⁻¹ ;
- densité de courant inférieure à 100 m A. cm⁻² ;
- température du bain comprise entre 15 et 35°C ;
- le temps de dépôt variant entre 1 seconde et 3 minutes, en fonction des épaisseurs de couche recherchées et selon la valeur du champ électrique appliqué, et le traitement de consolidation consistant en un traitement d'aluminisation en phase vapeur connu en soi, effectué à 1150°C pendant une durée variant de 1 à 3 heures.

5. Pièce de machine thermique obtenue par le procédé selon l'une quelconque des revendications 1 à 4.

6. Pièce de turbomachine selon la revendication 5 dont le matériau céramique entrant dans le revêtement protecteur est composée de zircone Zr O₂ stabilisé à 8% pondéral de Y₂ O₃ et est obtenue à partir d'une poudre dont la granulométrie est comprise entre 45 et 75 µm.

7. Pièce de turbomachine selon l'une des revendications 5 ou 6 constituée en un superalliage et comportant un revêtement protecteur dont ladite structure métallique a une composition de type M Cr Al Y, M désignant un métal choisi dans le groupe formé par nickel, cobalt, fer ou un mélange de ceux-ci avec adjonction éventuelle de tantale.

## Patentansprüche

1. Verfahren zur Herstellung eines Schutzüberzugs gegen Korrosion/Oxydation auf einem Teil einer Wärmemaschine, gebildet aus einer Legierung mit guten Eigenschaften in Bezug auf mechanische Festigkeit und Beständigkeit bei hohen Temperaturen, umfassend die folgenden Stufen:
a) elektrophoretisches Abscheiden einer metallischen Struktur unter für die Ausbildung einer zellenförmigen Form, d.h. Zellen einer bestimmten Größe und gleichmäßiger Verteilung, geeigneten Bedingungen,
b) Konsolidierungsbehandlung unter an sich bekannten Temperatur- und Zeit-Bedingungen für die Legierung des Teils zum Erhalt einer modifizierten Zusammensetzung der gemäß Stufe (a) des Verfahrens erhaltenen metallischen Struktur und einer Bindung der metallischen Struktur mit dem Legierungssubstrat,
c) atmosphärisches Plasmaflammspritzen eines keramischen Pulvers zur Ausbildung des vollständigen Schutzüberzugs.

2. Verfahren zur Herstellung eines Schutzüberzugs gemäß Anspruch 1, wobei die Konsolidierungsbehandlung gemäß Stufe (b) aus einer ggfls. reaktiven Sinterbehandlung besteht.

3. Verfahren zur Herstellung eines Schutzüberzugs gemäß Anspruch 1, wobei die Konsolidierungsbehandlung in einer Metallisierungsbehandluzung besteht.

4. Verfahren zur Herstellung eines Schutzüberzugs gemäß Anspruch 1, angewendet bei einem Teil einer Turbomaschine aus einer Superlegierung auf Nickelbasis, wobei die in der Stufe (a) des Verfahrens bewirkte Abscheidung sich auf ein Pulver bezieht mit der nachfolgenden gewichtsprozentualen Zusammensetzung:
Cr : 21; Al : 8,5; Y : 0,6; Ta : 5,7 und Ni Rest bis auf 100 und mit einem Durchmesser der Teilchen zwischen 45 µm und 75 µm sowie die Behandlungsbedingungen wie folgt sind:
- Bad: Methanol (CH₃OH);
- Elektrolyt: Aluminiumchlorid (Al₂Cl₆), in Konzentrationen nicht höher als 1,5 g/l;
- Gewichtsmenge der Pulver-Zusammensetzung : zwischen 1500 und 2000 g/l;
- angewendetes elektrisches Feld : geringer als 2500 V. cm⁻¹;
- Stromdichte : geringer als 100 m A. cm⁻²;
- Badtemperatur : zwischen 15 und 35°C;
- Abscheidungszeit : zwischen 1 Sekunde und 3 Minuten, in Abhängigkeit von der gewünschten Schichtdicke und dem angelegten elektrischen Feld sowie der Konsolidierungsbehandlung in der Form einer an sich bekannten Aluminisierung in der Dampfphase bei 1150°C während einer Zeit zwischen 1 bis 3 Stunden.

5. Teile einer Wärmemaschine, erhalten gemäß dem Verfahren nach einem der Ansprüche 1 bis 4.

6. Teile einer Turbomaschine gemäß dem Anspruch 5, wobei das keramische Material für den Schutzüberzug aus mit 8 Gew.-% Y₂O₃ stabilisiertem Zirkondioxid ZrO₂ besteht und aus einem Pulver durch Granulometrie zwischen 45 und 75 µm erhalten ist.

7. Teile einer Turbomaschine gemäß einem der Ansprüche 5 oder 6, gebildet aus einer Superlegierung und versehen mit einem Schutzüberzug, wobei dessen metallische Struktur eine Zusammensetzung vom Typ M Cr Al Y hat, worin M ein Metall ausgewählt aus der Gruppe Nickel, Cobalt, Eisen oder einer Mischung derselben ggfls. unter Zusatz von Tantal bedeutet.

## Claims

1. Process for producing a coating protecting against corrosion/oxidisation a heat engine component made from an alloy, presenting good properties of mechanical strength and high temperature performance, comprising the following steps:
a) - electrophoretic deposit of a metallic structure under predetermined conditions in such a manner as to achieve a cellular structure for the said structure, that is to say, one presenting cells of a predetermined size and even distribution;
b) - consolidation treatment, under known conditions of temperature and duration applicable to the alloy of the component, in such a manner as to achieve a modified composition of the said metallic structure obtained in step (a) of the process as a bond between the said metallic structure and the said alloy substrate;
c) - atmospheric-type spraying by plasma gun of a ceramic-based powder, in such a manner as to constitute the complete protective coating.

2. Process for producing a protective coating in accordance with Claim 1 in which the consolidation treatment carried out in step (b) consists of a sintering operation which, possibly, is reactive.

3. Process for producing a protective coating in accordance with Claim 1 in which the consolidation treatment consists of a metallisation operation.

4. Process for producing a protective coating in accordance with Claim 1 applied to a turboshaft engine component in a nickel-based superalloy in which the coating operation carried out in step (a) of the process applies to a powder of a composition defined by the percentages by weight of the elements, namely :
Cr : 21, Al : 8.5, Y : 0.6, Ta : 5.7 and Ni making up to 100, and of which the grain size ranges from 45 µm to 75 µm, and is subjected to the following production operations:
- bath : methanol CH₃OH ;
- electrolyte : aluminium chloride Al₂Cl₆, in concentrations not exceeding 1.5 g/l ;
- powder of the said composition by weight : between 1500 and 2000 g/l ;
- electrical field applied : less than 2500 V/cm⁻¹ ;
- current density : less than 100 mA/cm⁻² ;
- bath temperature : between 15 and 35°C ;
- duration of the coating operation varying between 1 second and 3 minutes, as a function of the desired thickness of the coating and the value of the electrical field applied, and the consolidation treatment consisting of a known vapour-phase aluminising treatment, carried out at 1150°C for a period varying from 1 to 3 hours.

5. Heat engine component obtained by the process in accordance with any of the Claims 1 to 4.

6. Heat engine component in accordance with Claim 5 of which the ceramicmaterial incorporated in the protective coating is composed of zircon Zr O₂ stabilised at 8% by weight of Y₂ O₃ and is obtained by a powder of which the grainsize is from 45 to 75 µ.

7. Turboshaft engine component in accordance with either of Claims 5 or 6 made in a superalloy and comprising a protective coating of which the said metallic structure has a composition of the type M Cr Al Y, M designating a metal selected from the group formed by nickel, cobalt, iron, or a mixture of these with the possible addition of tantalum.
